# EUROPÄISCHE PATENTSCHRIFT

(11) **EP 0 990 626 B1**
(45) Veröffentlichungstag und Bekanntmachung des Hinweises auf die Patenterteilung: **27.08.2003**
(21) Anmeldenummer: 99112230.0
(22) Anmeldetag: 25.06.1999
(51) Int. Cl.: C03C 25/26

(54) **Verfahren zur Herstellung eines mit thermoplastischem Kunststoff beschichteten Glas-Gittergewebes**
Process for the production of woven glass fabric coated with a thermoplastic polymer
Procédé de production d'un tissus de verre textile revêtu avec un polymère thermoplastique

(30) Priorität: 28.09.1998 DE 19844387
(43) Veröffentlichungstag der Anmeldung: 05.04.2000
(73) Patentinhaber: Vitrulan Textilglas GmbH, 95509 Marktschorgast (DE)
(72) Erfinder: Moll, André, Dr. rer. nat., 95448 Bayreuth (DE)
(74) Vertreter: Matschkur, Lindner Blaumeier Patent- und Rechtsanwälte

(56) Entgegenhaltungen:
- EP-A- 0 390 755
- EP-A- 0 985 756
- FR-A- 2 572 426
- US-A- 3 779 844
- US-A- 5 763 043
- DATABASE WPI Section Ch, Week 199351 Derwent Publications Ltd., London, GB; Class A93, AN 1993-411347 XP002126666 & JP 05 311536 A (KANEBO LTD), 22. November 1993 (1993-11-22)
- DATABASE WPI Section Ch, Week 199332 Derwent Publications Ltd., London, GB; Class L02, AN 1993-251760 XP002126667 & HU 62 949 A (CTE-GYOR KOEZLEKEDESEPITO KFT), 28. Juni 1993 (1993-06-28)

## Beschreibung

Eine Beschichtung von Glas-Gittergeweben oder -gelegen mit Kunststoff (der Einfachheit halber wird im Folgenden immer nur von Glas-Gittergeweben gesprochen) ist notwendig um einerseits die Verschiebefestigkeit des Glasgewebes zu garantieren und um andererseits das Glas vor dem chemischen Angriff alkalischer Medien zu schützen. Stand der Technik ist es, die rohen Glas-Gittergewebe mit wässrigen Kunststoffdispersionen, bestehend aus Styrol-Butadien-Copolymeren, Acrylat-, Vinylacetat- oder Ethylenchlorid-Polymeren oder deren Mischungen um nur einige zu nennen, zu imprägnieren. Durch das Verdampfen des Wassers nach der Tauchbeschichtung bildet sich ein Film, welcher in der Hitze nach dem vollständigen Entweichen des Wassers vernetzt. Dieses Verfahren zur Kunststoffbeschichtung - man vgl. beispielsweise die Offenlegungsschrift DE 41 38 717 A1 - ist sehr energieintensiv und erreicht keinen100 %-igen Schutz gegen den Angriff alkalischer Medien.

Zur Herstellung eines kunststoffbeschichteten Glas-Gittergewebes ist es aus der DE 38 35 929 A1 zunächst bekannt, dass man die Kett- und die Schussfäden vor der Verarbeitung zum Gitter mit Kunststoff beschichtet und nach der Herstellung das Gitter durch eine Heizzone bewegt, sodass der thermoplastische Beschichtungskunststoff erweicht und somit eine Verklebung an den Kontaktpunkten der Schuss- und Kettfäden stattfindet. Davon ausgehend ist in dieser Druckschrift beschrieben, dass es zweckmäßiger ist, nur die Kettfäden und/oder sehr dünne zusatzbäden, zu beschichten, da auch hier eine Verklebung in den Kontaktpunkten stattfinden kann. Allerdings hat man dann kein fertig getränktes Gittergewebe, weil ja die einen Fäden überhaupt nicht beschichtet sind. Darüber hinaus ist in dieser DE 38 35 929 auch ein Verfahren angesprochen, bei dem man das Gitter voll mit Kleber tränkt. Wobei im Folgenden ausgeführt ist, dass dieses Tränken die nachfolgende Imprägnierung der Fasern mit anderen Stoffen behindert.

Der Erfindung liegt die Aufgabe zugrunde, ein Verfahren zur Herstellung eines thermoplastischen kunststoffbeschichteten Glas- Gittergewebes oder Glas-Gittergeleges zu schaffen, wobei die Umhüllung wesentlich effektiver und einfacher als bei den bisherigen Dispersionsimprägnierverfahren erfolgen kann.

Zur Lösung dieser Aufgabe ist erfindungsgemäß vorgesehen, dass der geschmolzene thermoplastische Kunststoff in einem Tränkebad auf das Glas- Gittergewebe oder Glas- Gittergelege aufgebracht und heiß abgequetscht wird und dass die Maschenöffnungen mit Luft freigeblasen werden.

Die Umhüllung kann dabei wesentlich effektiver und einfacher und insbesondere auch mit variabler Schichtdicke des umhüllenden Kunststoffs erfolgen als bei den bisherigen Dispersionsimprägnierverfahren. Bei sehr umfangreichen, der vorliegenden Erfindung zugrunde liegenden Versuchen hat sich gezeigt, dass durch den Einsatz thermoplastischer Kunststoffe eine bisher unerreichte Benetzung der Glasfasern in der Wärme erfolgt. Das Saugverhalten der Glasfaserseelen, welches für bisherige Gittergewebe spezifisch ist, wird durch die sehr gute Durchdringung des Faserkerns vollständig unterbrochen. Es ergibt sich insbesondere ein optimaler Schutz gegen alkalische Medien.

Das Glas-Gittergewebe soll bevorzugt sowohl im Schuss als auch in der Kette Glasfilamentmaterialien in Form von Glasseide und/oder Glasroving enthalten, wobei der Titer der Glasfilamentmaterialien zwischen 22 tex und 2400 tex liegen kann.

Darüber hinaus kann das Glas-Gittergewebe jedoch neben den Glasfasermaterialien auch andere Fasern, wie z. B. Polyester-, Kevlar- oder Carbofasern, enthalten.

Dabei liegt es auch noch im Rahmen der Erfindung, das erfindungsgemäße kunststoffbeschichtete Glas-Gittergewebe mit teilweise in das Beschichtungsmaterial eingebundenem Sand zu versehen, so daß eine Verbesserung der Anhaftung im Putz einerseits gegeben ist und darüber hinaus auch die Anhaftung bei hohen Temperaturen verhindert ist.

Je nach dem Ausmaß des Abquetschens und der Stärke der Ausblas-Heißluft lassen sich unterschiedlich dicke Kunststoffschichten an den Fasern des Glas-Gittergewebes aufbringen.

Nach dem Aufbringen, Aufschmelzen und Freiblasen der Maschenöffnungen wird das Glas-Gittergewebe bevorzugt durch eine Kühlstrecke transportiert, um eine möglichst rasche Abkühlung zu bewirken, so daß das fertige beschichtete Glas-Gittergewebe anschließend sofort aufgerollt werden kann.

Weitere Vorteile, Merkmale und Einzelheiten der Erfindung ergeben sich aus der nachfolgenden Beschreibung eines Ausführungsbeispiels sowie anhand der Zeichnung. Dabei zeigen:
- Fig. 1: den schematischen Funktionsablauf bei der Fertigung eines erfindungsgemäßen Glas-Gittergewebes in einem geschmolzenen Kunststofftränkebad,
- Fig. 2: einen vergrößerten Schnitt durch ein kunststoffbeschichtetes Glas-Gittergewebe, das nachträglich nach der Ausbildung des Gitters mit thermoplastischem Kunststoff umhüllt wurde und
- Fig.3: einen der Fig. 2 entsprechenden Schnitt durch ein nachträglich mit thermoplastischem Kunststoff umhülltes Glasfasergelege.

In Fig. 1 wird das Glas-Gittergewebe 1 von einer Vorratsrolle 2 abgewickelt und durch ein Tränkebad 3 mit einer unterhalb des Spiegels des geschmolzenen thermoplastischen Kunststoffs 4 liegenden Umlenkwalze 5 geleitet, so daß es vollständig mit dem thermoplastischen Kunststoff getränkt wird. Durch zwei Abquetschwalzen 6 und 7 wird der überschüssige Kunststoff abgequetscht, der wieder in das Tränkebad zurückfällt und anschließend passiert das mit noch plastischem Kunststoff umhüllte Glas-Gittergewebe eine Ausblasstation 8, in der durch Heißluft 9 die Maschenöffnungen freigeblasen werden. Nach Passieren einer Kühlstrecke 10 kann das fertig beschichtete Glas-Gittergewebe wiederum auf eine Rolle 11 aufgewickelt werden. In Fig. 1 ist darüber hinaus vor der Vorratsrolle 2 gestrichelt eine weitere Zuführmöglichkeit des Glas-Gittergewebes, beispielsweise von der Webmaschine, angedeutet. In diesem Fall bildet dann die Rolle 2 lediglich eine Umlenkrolle.

In den Fig. 2 und 3 erkennt man vergrößerte Schnitte durch ein kunststoffbeschichtetes Glas-Gittergewebe bzw. in Fig. 3 durch ein Glas-Gittergelege. Die Schussfäden 13 und die Kettfäden 14 bilden im Kreuzungsbereich Lücken 15, die nur sehr schwierig nachträglich mit der Kunststoffbeschichtung 16 verhüllt werden können. Wegen der Kleinheit dieser Lücken kann der erweichte thermoplastische Kunststoff in vielen Fällen wegen der zu hohen Viskosität bzw. der zu hohen Oberflächenspannung nicht ausreichend in diese Lücken eindringen und damit in diesen Lücken die Glasfasern nicht ausreichend umhüllen und damit gegen den Angriff aggressiver Medien schützen.

## Patentansprüche

1. Verfahren zur Herstellung eines mit thermoplastischem Kunststoff beschichteten Glas-Gittergewebes oder Glas-Gittergeleges, **dadurch gekennzeichnet, dass** der geschmolzene thermoplastische Kunststoff in einem Tränkebad auf das Glas-Gittergewebe oder Glas-Gittergelege aufgebracht und heiß abgequetscht wird und dass die Maschenöffnungen mit Luft freigeblasen werden.

2. Verfahren nach Anspruch 1, **dadurch gekennzeichnet, dass** das Freiblasen mit Heißluft erfolgt.

3. Verfahren nach Anspruch 1 oder 2, **dadurch gekennzeichnet, dass** das Glas-Gittergewebe oder Glas-Gittergelege nach dem Beschichten und Freiblasen durch eine Kühlstrecke transportiert wird.

4. Verfahren nach einem der Ansprüche 1 bis 3, **dadurch gekennzeichnet, dass** das fertige Gittergewebe mit heißem Sand besandet wird.

5. Verfahren nach einem der Ansprüche 1 bis 4, **dadurch gekennzeichnet, dass** ein Glas-Gittergewebe oder Glas-Gittergelege verwendet wird, das im Schuss und in der Kette Glasfilamentmaterialien in Form von Glasseide und/oder Glasroving, enthält.

6. Verfahren nach Anspruch 5, **dadurch gekennzeichnet, dass** der Titer der Glasfilamtmaterialien zwischen 22 tex und 2400 tex liegt.

7. Verfahren nach einem der Ansprüche 1 bis 6, **dadurch gekennzeichnet, dass** ein Glas-Gittergewebe oder Glas-Gittergelege verwendet wird, das neben den Glasfasern auch andere Fasern, wie Polyester-, Kelar- oder Carbonfasern enthält.

8. Verfahren nach einem der Ansprüche 1 bis 7, **dadurch gekennzeichnet, dass** die Beschichtung derart erfolgt, dass der Gewichtsanteil des thermoplastischen Kunststoffs am Gesamtgewicht zwischen 10 und 30 Gew.-% liegt.

## Claims

1. Method of manufacturing a woven glass fabric or woven glass scrim coated with thermoplastic polymer, **characterised in that** the molten thermoplastic polymer is applied to the woven glass fabric or scrim in an immersion bath and is squashed down hot, and the mesh apertures are blown clear with air.

2. Method according to claim 1, **characterised in that** the blowing clear is effected with hot air.

3. Method according to claim 1 or 2, **characterised in that** the woven glass fabric or woven glass scrim is conveyed through a cooling section after coating and blowing clear.

4. Method according to one of claims 1 to 3, **characterised in that** the finished woven fabric is sanded with hot sand.

5. Method according to one of claims 1 to 4, **characterised in that** a woven glass fabric or woven glass scrim is used which contains in the weft and warp glass filament materials in the form of glass silk and/or glass roving.

6. Method according to claim 5, **characterised in that** the titre of the glass filament materials is between 22 tex and 2400 tex.

7. Method according to one of claims 1 to 6, **characterised in that** a woven glass fabric or woven glass scrim is used which contains other fibres, such as polyester, Kevlar or carbon fibres, as well as the glass fibres.

8. Method according to one of claims 1 to 7, **characterised in that** the coating takes place in such a manner that the proportion by weight of thermoplastic polymer to the total weight is between 10 and 30 % by weight.

## Revendications

1. Procédé pour la fabrication d'une toile ou d'une nappe textile de verre recouverte de matière synthétique thermoplastique, **caractérisé en ce que** la matière synthétique thermoplastique fondue est appliquée à la toile ou nappe textile de verre dans un bac à immersion et exprimée à chaud, et **en ce que** les ouvertures des mailles sont dégagées par un courant d'air.

2. Procédé selon la revendication 1, **caractérisé en ce que** le dégagement est obtenu avec de l'air chaud.

3. Procédé selon la revendication 1 ou 2, **caractérisé en ce que** la toile ou nappe textile de verre, après recouvrement et dégagement, est transportée le long d'un trajet de refroidissement.

4. Procédé selon l'une quelconque des revendications 1 à 3, **caractérisé en ce que** la toile textile terminée est sablée au moyen de sable chaud.

5. Procédé selon l'une quelconque des revendications 1 à 4, **caractérisé en ce qu'**on utilise une toile ou nappe textile de verre qui, dans sa trame ou dans sa chaîne contient un matériau en verre filamentaire sous forme de soie de verre ou de roving.

6. Procédé selon la revendication 5, **caractérisé en ce que** le titre du matériau filamentaire en verre est compris entre 22 tex et 2 400 tex.

7. Procédé selon l'une quelconque des revendications 1 à 6, **caractérisé en ce qu'**on utilise une toile ou une nappe textile de verre qui, outre les fibres de verre, contient d'autres fibres tels que des fibres de polyester, de Keviar ou de carbone.

8. Procédé selon l'une quelconque des revendications 1 à 7, **caractérisé en ce que** le revêtement est réalisé d'une manière telle que la proportion en poids de la matière thermo-plastique par rapport au poids total est comprise entre 10 et 30 %.
